# EUROPÄISCHE PATENTSCHRIFT

(11) **EP 1 805 344 B1**
(45) Veröffentlichungstag und Bekanntmachung des Hinweises auf die Patenterteilung: **16.03.2011**
(21) Anmeldenummer: 05799632.4
(22) Anmeldetag: 07.10.2005
(51) Int. Cl.: C23C 4/18, C23C 26/00

(54) **VERFAHREN ZUR HERSTELLUNG EINES MIT EINER VERSCHLEISSSCHUTZBESCHICHTUNG BESCHICHTETEN BAUTEILS**
METHOD FOR PRODUCING A COMPONENT COVERED WITH A WEAR-RESISTANT COATING
PROCEDE DE FABRICATION D'UNE PIECE POURVUE D'UN REVETEMENT DE PROTECTION CONTRE L'USURE

(30) Priorität: 16.10.2004 DE 102004050474
(43) Veröffentlichungstag der Anmeldung: 11.07.2007
(73) Patentinhaber: MTU Aero Engines GmbH, 80995 München (DE)
(72) Erfinder: EICHMANN, Wolfgang, 82178 Puchheim (DE); MANIER, Karl-Heinz, 85298 Scheyern (DE); UECKER, Markus, 80796 München (DE); UIHLEIN, Thomas, 85221 Dachau (DE)
(86) Internationale Anmeldenummer: PCT/DE2005/001795
(87) Internationale Veröffentlichungsnummer: WO 2006/042506

(56) Entgegenhaltungen:
- EP-A- 0 471 505
- EP-A- 0 679 733
- EP-A- 0 713 972
- EP-A- 1 338 670
- EP-A1- 0 188 057
- EP-A1- 0 386 618
- EP-A2- 0 492 323
- WO-A1-93/08315
- WO-A1-96/12049
- DE-A1- 19 652 872
- DE-C1- 4 229 600
- DE-U1- 9 321 489
- GB-A- 826 057
- GB-A- 2 397 307
- US-A- 4 528 079
- US-A- 4 562 090
- US-A- 5 169 674
- US-A- 5 516 586
- US-A1- 2002 079 602
- US-B1- 6 214 475

## Beschreibung

Die Erfindung betrifft ein Verfahren zur Herstellung eines mit einer Verschleißschutzbeschichtung, insbesondere einer Korrosionsschutzbeschichtung oder Erosionsschutzbeschichtung, beschichteten Bauteils, insbesondere Gasturbinenbauteils.

Gasturbinenbauteile sind während ihres Betriebs einem hohen Verschleiß, insbesondere durch Oxidation, Korrosion oder auch Erosion, ausgesetzt. Es ist daher aus dem Stand der Technik bekannt, Gasturbinenbauteile mit entsprechenden Verschleißschutzbeschichtungen zu versehen. Durch das Aufbringen einer Verschleißschutzbeschichtung wird jedoch die sogenannte HCF-Lebensdauer des Grundwerkstoffs des beschichteten Gasturbinenbauteils reduziert. Um diese durch die Beschichtung bedingte Reduktion der HCF-Lebensdauer auszugleichen, ist es aus dem Stand der Technik bereits bekannt, das zu beschichtende Gasturbinenbauteil vor der Beschichtung einer Oberflächenverfestigung durch insbesondere Kugelstrahlen zu unterziehen. Durch die nachfolgende Beschichtung des Gasturbinenbauteils, die üblicherweise bei erhöhten Beschichtungstemperaturen abläuft, wird jedoch ein Teil der durch das Kugelstrahlen erzielten Verfestigung wieder abgebaut. Das Oberflächenverfestigen des zu beschichtenden Bauteils vor dem Beschichten desselben mit der Verschleißschutzbeschichtung ist demnach nur bedingt wirksam.

Die Druckschrift EP 1 338 670 A2 offenbart ein Verfahren zur Herstellung einer abreibbaren Beschichtung auf ein Gasturbinenbauteil, wobei zunächst eine MCrAlY-Schicht auf der Oberfläche des Bauteils aufgebracht wird, anschließend eine zweite MCrO-Index 2- Y-Index 2 O-Index 3-Schicht und nachfolgende Beschichtung mittels Kugelstrahlenbehandelt wird.

Aus der JP-11343565-A ist es bereits bekannt, auf ein Bauteil aus einer Titanbasislegierung eine Beschichtung aus einem intermetallischen Werkstoff aufzubringen. Die Beschichtung aus dem intermetallischen Werkstoff wird gemäß diesem Stand der Technik einer Diffusionswärmebehandlung und gegebenenfalls einem Oberflächenverfestigen durch Kugelstrahlen unterzogen. Dabei tritt jedoch das Problem auf, dass die spröde, intermetallische Diffusionsbeschichtung beim Oberflächenverfestigen beschädigt wird.

Aus dem Stand der Technik gemäß EP-A-1 338 670, gemäß US-A-5 169 674, gemäß US-A-5 516 586 und gemäß DE-C-42 29 600 sind jeweils Verfahren zur Herstellung eines mit einer Verschleißschutzbeschichtung beschichteten Bauteils bekannt, bei welchen ein Bauteil an seiner Bauteiloberfläche zumindest teilweises mit einer mindestens zweischichtigen bzw. mindestens zweilagigen Verschleißschutzbeschichtung beschichtet wird, wobei die Verschleißschutzbeschichtung mindestens eine relativ weiche Schicht und mindestens eine relativ harte Schicht umfasst; und wobei anschließend des zumindest teilweise beschichtete Bauteils an seiner beschichteten Bauteiloberfläche einem Oberflächenverfestigen unterzogen wird.

Hiervon ausgehend liegt der vorliegenden Erfindung das Problem zu Grunde, ein neuartiges Verfahren zur Herstellung eines mit einer Verschleißschutzbeschichtung beschichteten Bauteils zu schaffen. Dieses Problem wird durch ein Verfahren gemäß Patentanspruch 1 gelöst. Erfindungsgemäß umfasst das Verfahren zumindest die folgenden Schritte: a) Bereitstellen eines an einer Bauteiloberfläche zu beschichtenden Bauteils, wobei das zu beschichtende Bauteil vor der Beschichtung einer Oberflächenverfestigung zu unterziehen ist; b) zumindest teilweises Beschichten des Bauteils an seiner Bauteiloberfläche mit einer mindestens zweischichtigen bzw. mindestens zweilagigen Verschleißschutzbeschichtung, wobei die Verschleißschutzbeschichtung mindestens eine relativ weiche, metallische sowie poröse Schicht und mindestens eine relativ harte, keramische Schicht umfasst; c) Oberflächenverfestigen des zumindest teilweise beschichteten Bauteils an seiner beschichteten Bauteiloberfläche durch Kugelstrahlen, derart, dass der Druckspannungsverlauf des Grundwerkstoffs des beschichteten Bauteils erhalten bleibt und eine Glättung an der Oberfläche des beschichteten Bauteils erzielt wird.

Durch die erfindungsgemäße Kombination des Beschichtens des Bauteils mit einer Multilayer-Verschleißschutzbeschichtung mit nachfolgendem Oberflächenverfestigen, kann die beim Oberflächenverfestigen auf die Verschleißschutzbeschichtung aufgebrachte Energie elastisch abgebaut werden, ohne dass die Gefahr von Beschädigungen der Verschleißschutzbeschichtung besteht.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1: eine zu beschichtende Gasturbinenschaufel in schematisierter Seitenansicht;
- Fig. 2: einen schematisierten Querschnitt durch eine Verschleißschutzbeschichtung;
- Fig. 3: einen schematisierten Querschnitt durch eine alternative Verschleißschutzbeschichtung; und
- Fig. 4: ein Diagramm zur Verdeutlichung des sich bei Durchführung des erfindungsgemäßen Verfahrens im beschichteten Bauteil einstellenden Druckspannungsverlaufs.

Nachfolgend wird die hier vorliegende Erfindung unter Bezugnahme auf die Fig. 1 bis 4 im größeren Detail beschrieben.

Fig. 1 zeigt exemplarisch als mit dem erfindungsgemäßen Verfahren zu beschichtendes Bauteil eine Gasturbinenschaufel 10, die ein Schaufelblatt 11 sowie einen Schaufelfuß 12 aufweist. Mit dem erfindungsgemäßen Verfahren soll die bereitgestellte Gasturbinenschaufel 10 nun im Bereich der Oberfläche 13 des Schaufelblatts 11 mit einer Verschleißschutzbeschichtung, vorzugsweise mit einer Korrosionsschutzbeschichtung oder Erosionsschutzbeschichtung, beschichtet werden.

Hierzu wird im Sinne des erfindungsgemäßen Verfahrens so vorgegangen, dass auf die Oberfläche 13 eine mindestens zweischichtige bzw. mindestens zweilagige Verschleißschutzbeschichtung aufgebracht wird. So zeigt zum Beispiel Fig. 2, dass auf die Oberfläche 13 des Schaufelblatts 11 eine zweilagige bzw. zweischichtige Verschleißschutzbeschichtung 14 aus einer relativ weichen, metallischen Schicht 15 und einer relativ harten, keramischen Schicht 16 aufgebracht ist. Die relativ harte, metallische Schicht 15 ist unmittelbar auf die Oberfläche 13 aufgebracht und verfügt über eine Werkstoffzusammensetzung, die an die Werkstoffzusammensetzung des Schaufelblatts 11 angepasst ist. Fig. 3 zeigt eine Verschleißschutzbeschichtung 17, die aus mehreren relativ weichen, metallischen Schichten 15 sowie mehreren relativ harten, keramischen Schichten 16 aufgebaut ist. Die konkrete Anzahl der relativ harten, keramischen Schichten sowie die konkrete Anzahl der relativ weichen, metallischen Schichten ist für die hier vorliegende Erfindung von untergeordneter Bedeutung und obliegt der Auswahl des hier angesprochenen Fachmanns.

Im Sinne der hier vorliegenden Erfindung wird das mit der Verschleißschutzbeschichtung 14, 17 beschichtete Bauteil nachfolgend einem Oberflächenverfestigen durch insbesondere Kugelstrahlen unterzogen. Die beim Kugelstrahlen auf die Verschleißschutzbeschichtung 14 bzw. 17 aufgebrachte Energie kann infolge des oben beschriebenen Multilayer-Aufbaus der Verschleißschutzbeschichtung in den relativ weichen, metallischen Schichten 15 elastisch abgebaut werden. Es besteht dann keine Gefahr von Beschädigungen der relativ harten, keramischen Schichten 16.

Mit dem erfindungsgemäßen Verfahren ist es möglich, nach dem Beschichten eines Bauteils mit einer als Multilayer-Schichtsystem ausgebildeten Verschleißschutzbeschichtung durch nachfolgendes Oberflächenverfestigen einen optimalen Spannungsverlauf über die Verschleißschutzbeschichtung sowie das Bauteil einzustellen, ohne dass die Gefahr von Beschädigungen der Verschleißschutzbeschichtung besteht.

So zeigt Fig. 4 ein Diagramm, in welchem auf der horizontal verlaufenden Achse 18 ausgehend von der Oberfläche des beschichteten Bauteils die Tiefe desselben und auf der vertikal verlaufenden Achse 19 die mit Hilfe des erfindungsgemäßen Verfahrens im Bauteil induzierte Druckspannung aufgetragen ist. Mit der Linie 20 ist die Oberfläche des unbeschichteten Bauteils dargestellt; der Bereich links von der Linie 20 betrifft demnach die Verschleißschutzbeschichtung, der Bereich rechts von der Linie 20 betrifft das Bauteil als solches. Mit dem erfindungsgemäßen Verfahren lässt sich der mit der Bezugsziffer 21 gekennzeichnete Druckspannungsverlauf über der Tiefe des beschichteten Bauteils realisieren.

Bei Verwendung des erfindungsgemäßen Verfahrens zur Herstellung eines mit einer verschleißschutzbeschichtung beschichteten Bauteils bleibt die Schwingfestigkeit des Grundwerkstoffs des beschichteten Bauteils voll erhalten. Bei entsprechender Wahl der Parameter für das Kugelstrahlen bzw. Oberflächenverfestigen wird weiterhin ein Glättungseffekt an der Oberfläche des beschichteten Bauteils erzielt.

Wie bereits erwähnt, wird das erfindungsgemäße Verfahren vorzugsweise zur Beschichtung von Gasturbinenschaufeln eingesetzt, die aus einer Titanbasislegierung oder Nickelbasislegierung gebildet sind. So können mit dem erfindungsgemäßen Verfahren zum Beispiel Schaufeln einer Turbine oder eines Verdichters eines Flugtriebwerks beschichtet werden.

Abschließend sei darauf hingewiesen, dass die relativ weichen, metallischen Schichten als poröse Schichten ausgeführt sind weiterhin ist es möglich, zwischen einer relativ weichen, metallischen Schicht und einer relativ harten, keramischen Schicht eine gradierte Werkstoffschicht anzuordnen. Die Schichten werden vorzugsweise durch einen PVD (Physical Vapor Deposition)-Prozess auf die Oberfläche des zu beschichtenden Bauteils aufgetragen.

## Patentansprüche

1. Verfahren zur Herstellung eines mit einer Verschleißschutzbeschichtung, insbesondere einer Korrosionsschutzbeschichzung oder Erosionsschutzbeschichtung, beschichteten Bauteils, insbesondere Gasturbinenbauteils, mit folgenden Schritten:
a) Bereitstellen eines an einer Bauteiloberfläche (13) zu beschichtenden Bauteils (10), wobei das zu beschichtende Bauteil vor der Beschichtung einer Oberflächenverfestigung zu unterziehen ist;
b) zumindest teilweises Beschichten des Bauteils (11) an seiner Bauteiloberfläche mit einer mindestens zweischichtigen bzw. mindestens zweilagigen Verschleißschutzbeschichtung (14; 17), wobei die Verschleißschutzbeschichtung (14; 17) mindestens eine relativ weiche, metallische sowie poröse Schicht (15) und mindestens eine relativ harte, keramische Schicht (16) umfasst;
c) Oberflächenverfestigen des zumindest teilweise beschichteten Bauteils an seiner beschichteten Bauteiloberfläche durch Kugelstrahlen, derart, dass der Druckspannungsverlauf des Grundwerkstoffs und der Verschleißschutzbeschichtung (14, 17) über die Tiefe des beschichteten Bauteils optimal ist und eine Glättung an der Oberfläche des beschichteten Bauteils erzielt wird.

2. Verfahren nach Anspruch 1,
**dadurch gekennzeichnet,**
**dass** die Verschleißschutzbeschichtung (17) mehrere relativ weiche, metallische Schichten (15) und mehrere relativ harte, keramische Schichten (16) umfasst.

3. Verfahren nach Anspruch 1 oder 2,
**dadurch gekennzeichnet,**
**dass** als Bauteil (10) ein Gasturbinenbauteil bereitgestellt und zumindest teilweise beschichtet wird.

4. Verfahren nach Anspruch 3,
**dadurch gekennzeichnet,**
**dass** eine Gasturbinenschaufel bereitgestellt wird, die an ihrer Schaufelblattoberfläche beschichtet wird.

## Claims

1. Method for producing a component that is coated with a wear-resistant coating, in particular a corrosion-resistant coating or an erosion-resistant coating, in particular a gas-turbine component, having the following steps:
a) provision of a component (10) that is to be coated on a component surface (13), wherein the component that is to be coated is to be subjected to surface-consolidation prior to the coating;
b) at least partial coating of the component (11) on its component surface with an at least double-layer or an at least double-ply wear-resistant coating (14; 17), wherein the wear-resistant coating (14; 17) comprises at least one relatively soft, metallic and also porous layer (15) and at least one relatively hard, ceramic layer (16);
c) surface-consolidation of the at least partially coated component on its coated component surface by shot-peening in such a way that the compressive-stress distribution of the base material and of the wear-resistant coating (14, 17) is optimal over the depth of the coated component and smoothing is attained on the surface of the coated component.

2. Method according to claim 1,
**characterised in that**
the wear-resistant coating (17) comprises a plurality of relatively soft, metallic layers (15) and a plurality of relatively hard, ceramic layers (16).

3. Method according to claim 1 or 2,
**characterised in that**
a gas-turbine component is provided and at least partially coated as the component (10).

4. Method according to claim 3,
**characterised in that**
a gas-turbine vane is provided that is coated on its vane-blade surface.

## Revendications

1. Procédé de fabrication d'une pièce pourvue d'un revêtement de protection contre l'usure, en particulier d'un revêtement de protection contre la corrosion ou d'un revêtement de protection contre l'érosion, en particulier d'une pièce de turbine à gaz comprenant les étapes suivantes consistant à :
a) fournir une pièce (10) à revêtir au niveau d'une surface de la pièce (13), la pièce à revêtir devant être soumise avant revêtement à un durcissement de surface ;
b) pourvoir au moins en partie la pièce (11) au niveau de sa surface d'un revêtement de protection contre l'usure (14 ; 17) à au moins deux couches respectivement à au moins deux strates, le revêtement de protection contre l'usure (14 ; 17) comprenant au moins une couche (15) relativement tendre, métallique et poreuse et au moins une couche (16) céramique, relativement dure :
c) durcir la surface de la pièce revêtue au moins en partie au niveau de sa surface revêtue par grenaillage de telle sorte que la répartition des contraintes de compression du matériau de base et du revêtement de protection contre l'usure (14, 17) sur la profondeur de la pièce revêtue est optimale et un lissage est obtenu au niveau de la surface de la pièce revêtue.

2. Procédé selon la revendication 1, **caractérisé en ce que** le revêtement de protection contre l'usure (17) comprend plusieurs couches (15) métalliques relativement tendres et plusieurs couches (16) céramiques relativement dures.

3. Procédé selon la revendication 1 ou 2, **caractérisé en ce qu'**une pièce de turbine à gaz est fournie comme pièce (10) et est revêtue au moins en partie.

4. Procédé selon la revendication 3, **caractérisé en ce qu'**une aube de turbine à gaz est fournie laquelle est revêtue au niveau de la surface de son ailette.
